# EUROPÄISCHE PATENTSCHRIFT

(11) **EP 3 431 209 B1**
(45) Veröffentlichungstag und Bekanntmachung des Hinweises auf die Patenterteilung: **20.09.2023**
(21) Anmeldenummer: 18182618.1
(22) Anmeldetag: 10.07.2018
(51) Int. Cl.: B02C 15/00, B02C 13/00, B02C 13/04, C22C 28/00, C22C 33/02, B22F 1/052, B22F 3/12, B22F 3/24, B22F 9/04, H01F 1/057, B07B 13/00, B07B 13/04

(54) **VERFAHREN UND ANLAGE ZUR HERSTELLUNG EINES AUSGANGSMATERIALS FÜR DIE HERSTELLUNG VON SELTENERDMAGNETEN**
METHOD AND INSTALLATION FOR THE PRODUCTION OF A STARTING MATERIAL FOR PRODUCING OF RARE EARTH MAGNET
PROCÉDÉ ET INSTALLATION DE FABRICATION D'UN MATÉRIAU DE DÉPART POUR LA FABRICATION D'AIMANTS À TERRES RARES

(30) Priorität: 19.07.2017 DE 102017116272
(43) Veröffentlichungstag der Anmeldung: 23.01.2019
(62) Teilanmeldung aus: 23190243.8
(73) Patentinhaber: NETZSCH Trockenmahltechnik GmbH, 95100 Selb (DE)
(72) Erfinder: Winter, Frank, 35435 Winterberg OT Launsbach (DE); Sickel, Hermann, 35516 Gambach (DE); Fernengel, Dr., Wilhelm, 96801 Kleinostheim (DE)
(74) Vertreter: Benninger, Johannes

(56) Entgegenhaltungen:
- EP-A1- 2 273 513
- EP-A2- 0 414 376
- WO-A1-2007/045320
- JP-A- 2000 317 338
- US-A1- 2002 129 874

## Beschreibung

Ausgangsmaterials für die Herstellung von Seltenerd- Magneten und eine Anlage zur Herstellung eines Ausgangsmaterials für die Herstellung von Seltenerd- Magneten.

### Stand der Technik

Ein Dauermagnet (auch: Permanentmagnet) ist ein Stück eines magnetisierbaren Materials, zum Beispiel Eisen, Kobalt oder Nickel, welches sein statisches Magnetfeld behält, ohne dass man (im Gegensatz zu Elektromagneten) einen elektrischen Stromfluss benötigt. Ein Dauermagnet kann durch die Einwirkung eines Magnetfeldes auf ein ferromagnetisches Material erzeugt werden.

Unter dem Namen Seltenerd- Magnete fasst man eine Gruppe von Permanentmagneten zusammen, die im Wesentlichen aus Eisenmetallen (Eisen, Cobalt, seltener Nickel) und Seltenerdmetallen (insbesondere Neodym, Samarium, Praseodym, Dysprosium, Terbium, Gadolinium) bestehen. Sie zeichnen sich dadurch aus, dass sie gleichzeitig eine hohe magnetische Remanenzflussdichteund eine hohe magnetische Koerzitivfeldstärke und damit eine hohe magnetische Energiedichte aufweisen.

Eine Legierung aus Neodym, Eisen und Bor (NdFeB) ermöglicht beispielsweise die Herstellung von sehr starken Magneten zu verhältnismäßig günstigen Kosten. Die Herstellung erfolgt über pulvermetallurgische Verfahren, heute aber teilweise auch als kunststoffgebundene Magnete. Lange Zeit waren die Einsatztemperaturen auf 60-120 °C begrenzt. Bei einigen neueren Entwicklungen mit weiteren Zusätzen anderer Seltenerdelemente, insbesondere Dysprosium oder Terbium, kann die Temperaturstabilität auf über 200°C angehoben werden. Zur Erhöhung der Korrosionsstabilität werden oft andere Legierungsbestandteile wie Kobalt hinzulegiert.

Permanentmagnete werden aus kristallinem Pulver hergestellt. Das Magnetpulver wird in Gegenwart eines starken Magnetfelds in eine Form gepresst. Dabei richten sich die Kristalle mit ihrer bevorzugten Magnetisierungsachse in Richtung des Magnetfelds aus. Die Presslinge werden anschließend gesintert. Beim Sintern werden die pulverisierten Bestandteile des Pulvers durch Erwärmung miteinander verbunden oder verdichtet, wobei jedoch keine oder zumindest nicht alle Ausgangsstoffe aufgeschmolzen werden. Dabei werden die Presslinge - oft unter erhöhtem Druck - derart erhitzt, dass die Temperaturen unterhalb der Schmelztemperatur der Hauptkomponenten bleiben, so dass die Gestalt (Form) des Werkstückes erhalten bleibt.

Bei der oberhalb von 1000 C liegenden Sintertemperatur geht die nach außen hin wirksame Magnetisierung verloren, weil die thermische Bewegung der Atome zur weitestgehend antiparallelen Ausrichtung der Elementarmagnete in den Kristallen führt. Da die Orientierung der Körner im Sinterverbund jedoch nicht verloren geht, kann die Parallelausrichtung der Elementarströme nach dem Abkühlen der Magnete durch einen ausreichend starken Magnetisierungsimpuls wiederhergestellt werden.

Die Herstellung des Magnetpulvers erfolgt insbesondere durch Vermahlen der entsprechenden Legierungen bzw. Bestandteile beispielsweise in Fließbettstrahlmühlen oder ähnlichen Mahlanlagen. In Fließbettstrahlmühlen erfolgt insbesondere eine definierte Feinstvermahlung, zwar mit exakter Oberkornbegrenzung, jedoch mit nicht unerheblichem Anteil an Feinstpartikeln. Die Zerkleinerungsenergie wird hierbei durch Gasstrahlen bereitgestellt.

Ein Verfahren zur Herstellung eines Permanentmagneten aus einer Legierung wird in EP 0 414 376 A2 beschrieben, wobei die Legierung grob und fein pulverisiert wird. Bei dem fein pulverisierten Pulver werden Feinstpartikel und auch Grobpartikel mittels einer "particle-size classifier machine" aussortiert. Anschließend wird das Pulver mit der definierten Größe zu einem Formling gepresst und gesintert.

Die Offenlegungsschrift EP 2 273 513 A1 beschreibt ein Verfahren zur Herstellung eines R-T-B gesinterten Magneten. Hierfür wird zunächst eine Metalllegierung als Ausgangsmaterial bereitgestellt, welches zunächst Grob- und anschließend Feinpulverisiert wird. Nach Erhalt der gewünschten Partikelgröße erfolgen die weiteren Verfahrensschritte "Verdichtung", "Sintern" und "Wärmebehandlung", "Oberflächenbehandlung" und "Magnetisierung" etc.

Das Dokument US 2002/0129874 beschreibt ein Verfahren zur Herstellung eines Seltenerd-Magneten. Hierbei wird eine Legierung zunächst grob und fein pulverisiert, wobei dem Pulverisierer zunächst ein Klassierrotor zugeordnet ist, um Partikel mit einer vorbestimmten Größe abzutrennen. Die Partikel mit einer vorbestimmten Größe werden anschließend einem Zyklonklassierer zugeführt, wodurch feinste Partikel abgetrennt werden.

Die WO Offenlegungsschrift 2007/045320 A1 beschreibt ebenfalls ein Verfahren zur Herstellung eines Seltenerd-Magneten. Hierbei wird eine bereitgestellte Legierung zunächst grob und anschließend fein pulverisiert. Um die gewünschte Partikelgröße zu erhalten, wird das fein pulverisierte Pulver gesiebt.

Die Praxis hat gezeigt, dass Magnetpulver, welche mittels der aus dem Stand der Technik bekannten Verfahren hergestellt werden können, chemisch sehr reaktiv sind und aus diesem Grunde bereits bei geringen Sauerstoffkonzentrationen mit dem Sauerstoff oder Stickstoff aus der Umgebung reagieren. Hierdurch können mit einer Weiterverarbeitung des Magnetpulvers Pulverbrände einhergehen. Auch hat die Praxis gezeigt, dass sich Magnete, die mittels aus dem Stand der Technik bekannten Magnetpulvern hergestellt werden, häufig nur sehr schlecht orientierten lassen, wodurch die Remanenz der aus den bereits bekannten Magnetpulvern hergestellten Magnete verschlechtert wird. Solche Nachteile können insbesondere mit bzw. bei einem hohen Volumenprozentsatz an Feinanteilen im Magnetpulver einhergehen.

Weiter kann es sein, dass aus den bereits aus dem Stand der Technik bekannten Magnetpulvern hergestellte Magnete aufgrund eines hohen Volumenprozentsatzes an Grobanteil eine verbesserungswürdige Gegenfeldstabilität bzw. Koerzitivfeldstärke besitzen.

### Beschreibung

Die Aufgabe der Erfindung besteht darin, die Herstellung des Ausgangsgemisches zur Herstellung von Seltenerd- Magneten weiter zu optimieren, um damit verbesserte Seltenerd- Magneten herstellen zu können.

Die obige Aufgabe wird durch die Gegenstände mit den Merkmalen in den unabhängigen Ansprüchen gelöst. Weitere vorteilhafte Ausgestaltungen werden durch die Unteransprüche beschrieben.

Die Erfindung betrifft ein Verfahren zur Herstellung eines pulverförmigen und zur Fertigung von Seltenerd-Magneten vorgesehenen Ausgangsmaterials.

Ein erster Schritt des Verfahrens sieht ein Zerkleinern einer mindestens ein Seltenerdmetall umfassenden Legierung vor, wobei aus der einen mindestens ein Seltenerdmetall umfassenden Legierung ein pulverförmiges Zwischenprodukt entsteht. Das Zerkleinern umfasst eine Grobvermahlung und eine Feinvermahlung. Hierbei werden insbesondere Partikel mit einer durchschnittlichen Partikelgröße zwischen d50= 2µm bis 5µm erzeugt.

Ein weiterer Schritt sieht ein Durchführen mindestens einer auf Partikelgröße ausgerichteten Klassierung für das pulverförmige Zwischenprodukt vor, wobei eine mittels der mindestens einen Klassierung gebildete Fraktion des pulverförmigen Zwischenproduktes das zur Fertigung von Seltenerd-Magneten vorgesehene Ausgangsmaterial ausbildet. Das pulverförmige Zwischenprodukt wird zunächst mindestens einem ersten statischen Sichter zugeführt. Hierauf folgend kann ein mittels des mindestens einen statischen Sichters aus dem pulverförmigen Zwischenprodukt abgetrennter Anteil dem wenigstens einen dynamischen Sichter zugeführt werden, welcher wenigstens eine dynamische Sichter die wenigstens eine auf Partikelgröße ausgerichtete Klassierung für den mittels des mindestens einen statischen Sichters aus dem pulverförmigen Zwischenprodukt abgetrennten Anteil umsetzt und hierbei die Fraktion aus dem Anteil abtrennt, welche das zur Fertigung von Seltenerd-Magneten vorgesehene Ausgangsmaterial ausbildet. Innerhalb der das Ausgangsmaterial bildenden Fraktion sind Partikel in einem Zielgrößenbereich zwischen 1µm und 10µm ausgebildet.

Bei dem Verfahren werden über den wenigstens einen dynamischen Sichter mindestens zwei zeitlich aufeinanderfolgende und jeweils auf die Partikelgröße ausgerichtete Klassierungen umgesetzt.

Hierbei wird durch den wenigstens einen dynamischen Sichter im Rahmen einer ersten auf die Partikelgröße ausgerichteten Klassierung Grobgut aus dem pulverförmigen Zwischenprodukt abgetrennt. Weiterhin wird im Rahmen einer zweiten auf die Partikelgröße ausgerichteten Klassierung durch den wenigstens einen dynamischen Sichter Feingut aus dem pulverförmigen Zwischenprodukt abgetrennt. Anschließend wird ein vom Feingut und Grobgut abgetrennter Anteil des pulverförmigen Zwischenproduktes als Fraktion bereitgestellt, welche das zur Fertigung von Seltenerd-Magneten vorgesehene Ausgangsmaterial ausbildet.

Mit dem genannten Verfahren wird ein Ausgangsmaterial erzeugt, bei dem ein Anteil an Partikeln > 8µm bei ≤ 2 Volumenprozent liegt und bei welchem ein Anteil an Partikeln < 2µm bei ≤ 2 Volumenprozent liegt. Bevorzugt liegt ein Anteil an Partikeln > 8µm in einem Bereich zwischen 0,1 Volumenprozent und ein Volumenprozent zudem liegt ein Anteil an Partikeln < 2µm in einem Bereich zwischen 0,05 Volumenprozent und 2 Volumenprozent.

Weiterhin ist vorgesehen, dass der dynamische Sichter einen Klassierrotor umfasst und der statische Sichter durch einen Zyklonklassierer ausgebildet ist.

Auch kann es sein, dass der wenigstens eine dynamische Sichter das pulverförmige Zwischenprodukt sichtet und zudem dispergiert, woraus resultierend die Fraktion aus dem pulverförmigen Zwischenprodukt abgetrennt wird, welche das zur Fertigung von Seltenerd-Magneten vorgesehene Ausgangsmaterial ausbildet.

Es haben sich Ausführungsformen bewährt, bei welchen die erste auf Partikelgröße und/oder Dichte ausgerichtete Klassierung und die zweite auf Partikelgröße und/oder Dichte ausgerichtete Klassierung über genau einen dynamischen Sichter durchgeführt werden. Weiter kann die mindestens ein Seltenerdmetall umfassende Legierung in zwei voneinander getrennten Schritten jeweils vorzugsweise mechanisch zerkleinert werden, wobei aus den Zerkleinerungen in getrennten Schritten das pulverförmige Zwischenprodukt entsteht.

Es kann sein, dass der wenigstens eine dynamische Sichter die wenigstens eine auf Partikelgröße und/oder Dichte ausgerichtete Klassierung für das pulverförmige Zwischenprodukt unter Schutzgasatmosphäre umsetzt.

Nicht Teil der vorliegenden Erfindung ist ein zur Fertigung von Seltenerd-Magneten vorgesehenes Ausgangsmaterial, welches durch ein Verfahren gemäß einer der vorhergehend beschriebenen Ausführungsformen hergestellt wurde. Bei dem erfindungsgemäßen Ausgangsmaterial liegt ein Anteil an Partikeln > 8µm bei ≤ 2 Volumenprozent, insbesondere in einem Bereich zwischen 0,1 Volumenprozent und 1 Volumenprozent und/oder ein Anteil an Partikeln < 2 µm bei ≤ 2 Volumenprozent und insbesondere in einem Bereich zwischen 0,05 Volumenprozent und 2 Volumenprozent.

Die Erfindung betrifft darüber hinaus ein Verfahren zur Fertigung von Seltenerd-Magneten. Das Verfahren umfasst folgende Schritte:
- Herstellen eines Ausgangsmaterials mittels eines Verfahrens gemäß einem Ausführungsbeispiel der vorhergehenden Beschreibung,
- Einbringen des Ausgangsmaterials in Formen und Verpressen des Ausgangsmaterials in den Formen, wobei Rohlinge aus dem Ausgangsmaterial entstehen,
- Sintern der Rohlinge und Beaufschlagen gesinterten Rohlinge mit einem Magnetisierungsimpuls, so dass hieraus resultierend die gesinterten und mit einem Magnetisierungsimpuls beaufschlagten Rohlinge als Seltenerd-Magnete ausgebildet sind, optional können die Rohlinge einer mechanischen Bearbeitung unterzogen werden.

Es kann zudem sein, dass mittels des beschriebenen Verfahrens zur Fertigung von Seltenerd-Magneten ein Ausgangsmaterial gemäß vorheriger Beschreibung hergestellt wird und dass dieses Ausgangsmaterial in die Formen eingebracht und verpresst wird.

Die Erfindung betrifft darüber hinaus eine Anlage zur Herstellung eines pulverförmigen und zur Fertigung von Seltenerd-Magneten vorgesehenen Ausgangsmaterials. Merkmale, welche vorhergehend bereits zu diversen Ausführungsformen der Verfahren beschrieben wurden, können ebenso bei nachfolgend beschriebener Anlage vorgesehen sein und werden daher nicht redundant erwähnt. Auch können nachfolgend beschriebene Merkmale, welche diverse Ausführungsformen der erfindungsgemäßen Anlage betreffen, ggf. in den vorherig bereits beschriebenen Verfahren vorgesehen sein.

Die Anlage zur Herstellung eines pulverförmigen und zur Fertigung von Seltenerd-Magneten vorgesehenen Ausgangsmaterials umfasst mindestens eine Zerkleinerungseinrichtung, welche auf eine Erzeugung eines pulverförmigen Zwischenproduktes durch Zerkleinerung einer mindestens ein Seltenerdmetall umfassenden Legierung ausgerichtet ist. Die Zerkleinerung umfasst eine Grobvermahlung und eine Feinvermahlung. Hierbei können insbesondere Partikel mit einer durchschnittlichen Partikelgröße zwischen d50= 2µm bis 5µm erzeugt werden.

Weiter umfasst die Anlage wenigstens eine Trenneinrichtung, welche über wenigstens eine auf Partikelgröße ausgerichtete Klassierung bzw Sichtung eine Fraktion aus dem pulverförmigen Zwischenprodukt abtrennen kann, die das zur Fertigung von Seltenerd-Magneten vorgesehene Ausgangsmaterial ausbildet.

Es ist vorgesehen, dass die wenigstens eine Trenneinrichtung wenigstens einen statischen Sichter in Form eines Zyklonklassierer umfasst, welchem das pulverförmige Zwischenprodukt zuführbar ist. Weiterhin umfasst die Anlage wenigstens einen dynamischen Sichter mit einem Klassierrotor, der über eine auf Partikelgröße ausgerichtete Klassierung die Fraktion aus dem pulverförmigen Zwischenprodukt abtrennen kann, die das zur Fertigung von Seltenerd-Magneten vorgesehene Ausgangsmaterial ausbildet.

Hierbei stehen der mindestens eine statische Sichter und der wenigstens eine dynamische Sichter derart miteinander in Verbindung, dass ein mittels des mindestens einen statischen Sichters aus dem zugeführten Zwischenprodukt abgetrennter Anteil dem wenigstens einen dynamischen Sichter zuführbar ist. Der wenigstens eine dynamische Sicher kann sodann ggf. aus dem zugeführten Anteil die Fraktion abtrennen, die das zur Fertigung von Seltenerd-Magneten vorgesehene Ausgangsmaterial ausbildet.

Vermittels der Anlage wird ein Ausgangsmaterial erzeugt, bei welchem ein Anteil an Partikeln ein Anteil an Partikeln > 8µm bei ≤ 2 Volumenprozent liegt und bei welchem Ausgangsmaterial < 2µm bei ≤ 2 Volumenprozent liegt. Insbesondere liegt ein Anteil an Partikeln > 8µm in einem Bereich zwischen 0,1 Volumenprozent und 1 Volumenprozent und ein Anteil an Partikeln < 2µm in einem Bereich zwischen 0,05 Volumenprozent und 2 Volumenprozent.

Der dynamischen Sichter steht mit einer Steuer- und /oder Regeleinheit in Verbindung, in welcher Steuer- und/oder Regeleinheit ein Algorithmus abgelegt ist, über welchen die Steuer- und/oder Regeleinheit unter Berücksichtigung der jeweiligen für das herzustellende Ausgangsmaterial gewünschten Partikelgrößenverteilung eine Drehzahl des als Bestandteils des wenigstens einen dynamischen Sichters ausgebildeten Klassierrotors selbständig regelt bzw. steuert.

Es kann sein, dass der wenigstens eine dynamische Sichter zum Sichten und Dispergieren des zugeführten pulverförmigen Zwischenproduktes ausgebildet ist.

Auch kann es sein, dass die mindestens eine Zerkleinerungseinrichtung zwei aufeinanderfolgende Zerkleinerungsmaschinen umfasst, die jeweils zur vorzugsweise mechanischen Zerkleinerung der mindestens ein Seltenerdmetall umfassenden Legierung ausgebildet sind und zur Erzeugung des pulverförmigen Zwischenproduktes aus der mindestens ein Seltenerdmetall umfassenden Legierung miteinander zusammenwirken.

Bewährt haben sich zudem Ausführungsformen, bei welchen der wenigstens eine dynamische Sicher die auf Partikelgröße und/oder Dichte ausgerichtete Klassierung unter Schutzgasatmosphäre umsetzen kann.

Das Ausgangsmaterial, welche im Rahmen der vorhergehend beschriebenen Verfahren bzw. mittels der vorhergehend beschriebenen Anlage herstellbar ist, kann im Wesentlichen Partikel eines Zielgrößenbereichs umfassen und kaum Verschmutzungen mit Partikeln aufweisen, die kleiner sind als Partikel eines Zielgrößenbereichs. Diese werden nachfolgend auch als Feinstpartikel bezeichnet. Weiterhin kann das im Rahmen der vorhergehend beschriebenen Verfahren bzw. mittels der vorhergehend beschriebenen Anlage hergestellte Ausgangsmaterial im Wesentlichen kaum Verschmutzungen mit Partikeln, die größer als die Partikel des Zielgrößenbereichs sind, aufweisen. Diese werden nachfolgend auch als Grobpartikel bezeichnet.

Mit einem Verfahren bzw. einer Anlage gemäß vorhergehender Beschreibung kann insbesondere ein Ausgangsmaterial herstellbar sein, das im Wesentlichen nur Partikel mit einer Größe innerhalb des Zielgrößenbereichs in einer im Wesentlichen homogenen Mischung umfasst. Im Hinblick auf das Ausgangsmaterial, welches mit den vorhergehend beschriebenen Verfahren bzw. mittels der vorhergehend beschriebenen Anlage herstellbar ist, haben sich Ausführungsformen bewährt, bei welchen das Ausgangsmaterial Partikel im Zielgrößenbereich zwischen 1µm und 10µm, insbesondere in einem Zielgrößenbereich zwischen 2µm und 8µm, aufweist. Bei einer Zerkleinerung einer mindestens ein Seltenerd-Metall umfassenden Legierung, lässt sich in der Praxis nicht vermeiden, dass ein Anteil an Feinstpartikeln entsteht, die kleiner sind als der Zielgrößenbereich. Zudem liegt meist ein Anteil an Grobpartikeln vor, die nicht ausreichend zerkleinert worden sind. Hier muss immer ein guter Kompromiss gefunden werden. Eine weitere Vermahlung des Ausgangsmaterials würde zwar zu einer Reduzierung des Anteils an Grobpartikeln führen, gleichzeitig würde sich aber der Anteil an ebenfalls unerwünschten Feinstpartikeln erhöhen. Ein hoher volumenprozentmäßiger Anteil an Feinstpartikeln und/oder Grobpartikeln im Ausgangsmaterial geht mit unerwünschten Eigenschaften der jeweiligen aus dem Ausgangsmaterial hergestellten bzw. gefertigen Seltenerd-Magneten einher.

Ein im Rahmen der vorhergehenden Verfahren bzw. mittels der vorhergehend beschriebenen Anlage hergestelltes Ausgangsmaterial enthält ≤ 2 Volumenprozent an Feinstpartikeln, insbesondere ≤ 1 Volumenprozent. Weiterhin ist vorgesehen, dass das im Rahmen der vorhergehenden Verfahren bzw. mittels der vorhergehend beschriebenen Anlage hergestellte Ausgangsmaterial ≤ 2 Volumenprozent an Grobpartikeln umfasst, insbesondere ≤ 1 Volumenprozent.

Insbesondere enthält das im Rahmen der vorhergehend beschriebenen Verfahren bzw. mittels der vorhergehend beschriebenen Anlage hergestellte Ausgangsmaterial im Wesentlichen bzw. überwiegend Partikel im Zielgrößenbereich zwischen 2µm und 8µm, wobei ein Anteil an Partikeln, deren Größe oberhalb von 8µm liegt, bei ≤ 2 Volumenprozent liegt, insbesondere in einem Bereich zwischen 0,1 Volumenprozent und 1 Volumenprozent und wobei ein Anteil an Partikeln, deren Größe unterhalb von 2µm liegt bei ≤ 2 Volumenprozent liegt, insbesondere in einem Bereich zwischen 0,05 Volumenprozent und 2 Volumenprozent.

Der vorherig bereits erwähnte und in diversen Ausführungsformen eines erfindungsgemäßen Verfahrens bzw. einer erfindungsgemäßen Anlage vorgesehene mindestens eine statische Sichter ist durch mindestens einen Zyklonklassierer ausgebildet.

Durch den mindestens einen Zyklonklassierer kann ggf. bereits eine Reduzierung des Anteils an Feinstpartikeln erzielt werden. Ein via den mindestens einen statischen Sichter bzw. den mindestens einen Zyklonklassierer abgetrenntes pulveriges Gemisch, welches nachfolgend auch als pulverförmiges Zwischenprodukt bezeichnet wird, enthält auch nach der Abtrennung von Feinstpartikeln in der Regel immer noch bis zu 10 Volumenprozent an Feinstpartikeln und/oder bis zu 10 Volumenprozent an Grobpartikeln. Die Feinstanteile, die in einem solchen pulverförmigen Zwischenprodukt notgedrungen immer vorhanden sind, wirken sich somit in mehrfacher Hinsicht nachteilig auf die Eigenschaften der daraus hergestellten Seltenerd-Magnete aus.

Um die Partikelzusammensetzung noch weiter zu verbessern, wird das gemahlene und ggf. teilweise bereits über den mindestens einen statischen Sichter von Feinstpartikeln anteilig befreite pulverförmige Zwischenprodukt noch mindestens einem weiteren Sichterprozess, umgesetzt durch wenigstens einen dynamischen Sichter, unterworfen. Um diesen Sichterprozess effizient durchzuführen zu können, haben sich Ausführungsformen bewährt, bei welchen das pulverförmige Zwischenprodukt zunächst dispergiert wird und anschließend eine Klassierung nach Partikelgröße für das dispergierte pulverförmige Zwischenprodukt durchgeführt wird. Diese Dispergierung und Klassierung nach Partikelgröße können in genau einem dynamischen Sichter durchgeführt wird. Über der wenigstens einen dynamischen Sichter bzw. über den genau einen dynamischen Sichter können sodann Feinstpartikel und Grobpartikel aus dem pulverförmigen Zwischenprodukt abgetrennt werden.

D.h. das Verfahren kann folgende Schritte einzeln oder in Kombination umfassen:
- Dispersion des Zwischenproduktes UND/ODER
- erneute Abtrennung von Feinstpartikeln und Grobpartikeln.

Vorzugsweise kann somit vorgesehen sein, dass die Dispersion des Zwischenproduktes und das erneute Abtrennen von Feinstpartikeln und Grobpartikeln innerhalb einer einzigen Vorrichtung, insbesondere innerhalb eines einzigen dynamischen Sichters, durchgeführt werden. Aufgrund der hohen chemischen Reaktivität von ggf. in hoher Konzentration im pulverförmigen Zwischenprodukt vorhandenen Feinstpartikeln, kann der einzige dynamische Sichter eine Dispergierung und/oder Sichtung ggf. unter Schutzgasatmosphäre umsetzen. Als Schutzgas findet beispielsweise Helium, Argon, Stickstoff o.ä. Verwendung.

Das mindestens eine als Bestandteil der Legierung ausgebildete Seltenerdmetall kann beispielsweise durch Eisen und/oder Bor ausgebildet sein. Beispielsweise kann es sich bei der mindestens ein Seltenerdmetall umfassenden Legierung um eine NdFeB- Legierung handeln. Über die oben beschriebenen Verfahrensschritte bzw. mittels der bereits beschriebenen Anlage kann aus dieser mindestens ein Seltenerd-Metall umfassenden Legierung ein Ausgangsmaterial hergestellt werden, das im Wesentlichen nur Partikel im Zielgrößenbereich zwischen 2µm bis 8µm umfasst. Vorzugsweise umfasst das Ausgangsgemisch ≥ 95 Volumenprozent, insbesondere ≥ 98 Volumenprozent an Partikeln im Zielgrößenbereich, welcher Zielgrößenbereich von 2µm bis 8µm festgesetzt ist.

Die bereits beschriebene Anlage umfasst eine Vorrichtung zur Grobzerkleinerung einer mindestens ein Seltenerdmetall umfassenden Legierung.

Eine unter Zuhilfenahme der Vorrichtung zur Grobzerkleinerung aus der mindestens ein Seltenerdmetall umfassenden Legierung gebildete grobe Pulverfraktion wird in einer als Bestandteil der Anlage ausgebildeten Vorrichtung zur Feinzerkleinerung zu einer feinen Pulverfraktion vermahlen, wobei die feine Pulverfraktion das pulverförmige Zwischenprodukt ausgebildet. Beispielsweise kann die Vorrichtung zur Feinzerkleinerung als Fließbettstrahlmühle ausgebildet sein.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind. Nachfolgend beschriebene Merkmale sind nicht eng mit dem jeweiligen Ausführungsbeispiel verknüpft sondern können im allgemeinen Zusammenhang Verwendung finden.
Figur 1 zeigt schematisch Verfahrensschritte zur Herstellung eines Ausgangsmaterials zur Fertigung von Seltenerd- Magneten, wie sie in diversen Ausführungsformen jeweils einzeln oder in der gezeigten Kombination vorgesehen sein können;
Figur 2 zeigt einen Querschnitt durch einen dynamischen Sichter, wie er in diversen Ausführungsformen des erfindungsgemäßen Verfahrens sowie in diversen Ausführungsformen der erfindungsgemäßen Anlage vorgesehen sein kann.
Figur 3 zeigt einen seitlichen Querschnitt durch den dynamischen Sichter nach Figur 2.
Figur 4 stellt eine für diverse Ausführungsformen des erfindungsgemäßen Verfahrens bzw. der erfindungsgemäßen Anlage denkbare Partikelgrößenverteilung eines pulverförmigen Zwischenproduktes einer denkbaren Partikelgrößenverteilung eines zur Fertigung von Seltenerd-Magneten vorgesehenen Ausgangsmaterials gegenüber;
Figur 5 zeigt eine rasterelektronenmikroskopische Aufnahme, wie sie für das pulverförmige Zwischenprodukt ausgebildet sein kann;
Figur 6 zeigt eine rasterelektronenmikroskopische Aufnahme, eines Ausgangsmaterials, wie es mittels des erfindungsgemäßen Verfahrens bzw. der erfindungsgemäßen Anlage in diversen Ausführungsformen hergestellt werden kann.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Erfindung ausgestaltet sein kann und stellen keine abschließende Begrenzung dar.

Figur 1 zeigt schematisch Verfahrensschritte zur Herstellung eines Ausgangsmaterials AM zur Fertigung von Seltenerd- Magneten. Als Basis hierzu dient eine geeignete RFeB- Legierung, die die Bestandteile R = Seltenerdmetall, Fe = Eisen und B = Bor in den gewünschten Mengenverhältnissen enthält. Beispielsweise wird eine NdFeB- Legierung zur Herstellung eines sogenannten Neodym- Magneten verwendet. Unter Umständen muss zuerst eine Legierung aus den Elementen in den gewünschten Mengenverhältnissen hergestellt werden. Diese Legierung wird in einem ersten Arbeitsschritt einer Grobvermahlung unterworfen. Beispielsweise in einer mechanischen Mahlanalage oder durch Versprödung mit Wasserstoff. Dabei werden insbesondere Partikel mit einer Größe von bis zu einigen mm erzeugt. Anschließend wird die im Rahmen der Grobvermahlung gewonnene grobe Pulverfraktion gPF einer Feinvermahlung unterzogen, wobei Partikel mit einer durchschnittlichen Partikelgröße zwischen d50= 2 µm bis 5 µm erzeugt werden bzw. erzeugt werden sollen. Das heißt der d50 Wert der feinen Pulverfraktion fPF liegt zwischen 2µm bis 5µm mit einer entsprechend breiten Partikelverteilung hin zu feineren und auch zu gröberen Partikeln, mit den entsprechenden Mengen von Feinstanteilen (d10 = ca. 1 - 2µm) bzw. von Grobanteilen (d90 = ca. 8- 15µm). Die groben Partikel gP sind im Gegensatz zu den nachfolgend beschriebenen Partikeln fP des Feinstanteils zwar chemisch stabil und lassen sich in Magnetfeldern auch gut orientieren, sie haben jedoch negative Auswirkungen auf die Gegenfeldstabilität des Magneten, weil diese groben Partikel gP sich bereits bei kleinen magnetischen Gegenfeldern ummagnetisieren und somit die Gegenfeldstabilität (bzw. die Koerzitivfeldstärke) des gesamten Magneten verschlechtern. Aus diesem Grund ist es vorteilhaft, den Anteil von groben Partikeln gP im Ausgangsgemisch für die Herstellung von gesinterten Permanentmagneten weiter zu reduzieren.

Die Partikel fP des Feinstanteils sind auf Grund ihrer Feinheit chemisch sehr reaktiv und reagieren bereits bei geringsten Sauerstoffkonzentrationen mit dem Sauerstoff oder auch mit dem Stickstoff aus der Umgebung. Diese Feinstpartikel fP können bei der weiteren Verarbeitung der Pulver spontane Pulverbrände hervorrufen. Ein weiterer Nachteil der Feinstpartikel fP besteht darin, dass diese feinen Pulverteilchen sich in den üblicherweise zur Verfügung stehenden Magnetfeldern und Pressvorrichtungen (Größenordnung etwa 10 - 20 kOe) nur sehr schlecht orientieren lassen und deshalb die Remanenz der daraus hergestellten Magnete verschlechtern. Aus diesem Grund werden in einem vierten bzw. zusätzlichen Verfahrensschritt Feinstanteile, insbesondere Partikel mit einem Durchmesser von ≤ 1-2µm, aus der feinen Pulverfraktion fPF entfernt. Hierzu wird das Gemisch im Anschluss an die Grobvermahlung und Feinvermahlung nach Ziffern 1. und 2. durch einen Zyklon geführt, dass den Feinstanteil über einen geeigneten Gasstrom mitführt und dabei von dem Gemisch abtrennt. Dadurch wird das Zwischenprodukt ZP gebildet. Dieses enthält aber immer noch einen nicht unerheblichen Anteil von bis zu 10% an Feinstpartikeln kleiner ca. 1 µm bis 2µm.

Um diese verbleibenden Anteile an Feinstpartikeln fP ≤ 1 µm bis 2µm und/oder Grobpartikeln gP zwischen 10µm und 15µm möglichst vollständig zu entfernen, wird das Zwischenprodukt ZP mindestens einem weiteren Sichterprozess unterzogen, um ungewünschte Feinstpartikel fP und Grobpartikel gP zu entfernen und somit die Homogenität der Partikel in der Zielgröße ZG weiter zu verbessern, insbesondere um als Ausgangsmaterial AM ein Pulvergemisch zu erhalten, das im Wesentlichen nur noch Partikel mit Partikelgrößen in einem Zielbereich zwischen etwa 2µm bis 8µm umfasst, da diese Partikel in magnetischer Hinsicht die beste Pulverfraktion darstellen. Sämtlich weiteren Schritte, welche in zeitlicher Hinsicht an den Schritt nach Ziffer 4. anschließen, werden unter Zuhilfenahme eines dynamischen Sichters 10 (vgl. Figuren 2 und 3) bzw. eines Hochleistungssichters umgesetzt.

Die Partikel mit der Zielgröße ZG zwischen 2µm bis 8µm sind chemisch hinreichend stabil, so dass sie im normalen Herstellungsprozess keinerlei zusätzliche Oxidation bewirken. Zudem lassen sie sich mit den üblichen Magnetfeldern gut orientieren. Sie tragen somit wesentlich zum Erreichen einer hohen Remanenz der hergestellten Magnete bei und sind deshalb erwünscht, notwendig und nützlich. Je mehr Pulverteilchen von dieser Zielgröße ZG vorhanden sind, umso besser sind die Magnetwerte (Remanenz Br und Gegenfeldstabilität HcJ) der daraus hergestellten Magnete.

In einem weiteren bzw. vorliegend 5. Verfahrensschritt wird das pulverförmige Zwischenprodukt ZP dispergiert, um eine möglichst homogene Verteilung der unterschiedlichen Partikel des Zwischenproduktes ZP herzustellen. Dabei werden insbesondere molekulare und magnetische Anziehungskräfte zwischen den Partikeln überwunden und eine der Dispergierung folgende erneute Sichtung und Abtrennung von Partikel des Feinstanteils und/oder Partikel des Grobanteils möglich. Auch für diesen Verfahrensschritt wird ein dynamischer Sichter 10 (vgl. Figuren 2 und 3) bzw. Hochleistungssichter eingesetzt.

Das dispergierte pulverförmige Zwischenprodukt ZP wird erneut gesichtet und Partikel des Feinstanteils und/oder Partikel des Grobanteils werden dabei entfernt. Dadurch wird eine optimierte Trennung von Feinst- und Grobanteil zur gewünschten Partikel- Zielgröße ZG hergestellt. Der Feinstanteil von Partikeln, deren Größe kleiner 1µm beträgt, wird dabei auf einen Anteil von weniger als 1 % reduziert. Zusätzlich kann der Grobanteil von Partikeln, deren Größe über 10µm liegt, ebenfalls auf einen Anteil von weniger als 1 % reduziert werden.

Dieser mindestens eine zusätzliche Sichtersprozess wird vorzugsweise unter Schutzgasatmosphäre durchgeführt, beispielsweise unter Helium, Argon, oder Stickstoff, wobei dies keine abschließende Aufzählung der Möglichkeiten darstellen soll. Die Schutzgasatmosphäre verhindert insbesondere spontane Pulverbrände aufgrund der Feinstpartikel fP.

Besonders bevorzugt können der fünfte und sechste Verfahrensschritt bzw. die beiden letzten Verfahrensschritte, d.h. die Dispersion und die Abtrennung von Feinstpartikeln fP und/oder die Abtrennung von Grobpartikeln gP in einem dynamischen Sichter 10 gemäß Figuren 2 und 3 gemeinsam erfolgen.

Im Hinblick auf die Ausführungsform eines dynamischen Sichters 1 nach Figuren 2 und 3 wird über die Produktzugabe 1 das pulverförmige Zwischenprodukt ZP der Sichtervorrichtung bzw. dem dynamischen Sichter 10 von oben zugeführt. Durch den Sichterlufteintritt 2 erfolgt die Zuführung der notwendigen Verfahrensluft VL, die das über die Produktzugabe 1 zugeführte pulverförmige Zwischenprodukt ZP mitnimmt und durch eine Vielzahl einstellbarer Leitschaufel-Spalte des statischen Leitschaufelkorbes 3 führt, wodurch das Zwischenprodukt ZP aufdispergiert wird. Als Verfahrensluft VL wird vorliegend ein Schutzgas verwendet.

Das derart aufdispergierte Zwischenprodukt ZP wird über ein in der Drehzahl stufenlos einstellbares Sichterrad 4 geleitet, wobei die Trennung der Partikelgrößen entweder in Ziel- und Grobgut oder aber in Ziel- und Feinstgut erfolgt.

Durch das optimierte Sichterraddesign ist gewährleistet, dass mit nur einem Sichterrad 4 sehr hohe Feinheiten auch bei hohen Durchsätzen erreicht werden können. Die Feinstpartikel fP verlassen die Sichtervorrichtung 10 über das mit horizontaler Welle 8 eingebaute Sichterrad 4 im Zentrum der Sichtervorrichtung bzw. des dynamischen Sichters 10. Die groben Partikel gP werden vom Sichterrad 4 abgewiesen und durch das schraubenförmig ausgebildete und mit einer Trennwand 5 versehene Maschinengehäuse 9 rückseitig über den Grobgutaustritt 6 an der Unterseite des Maschinengehäuses 9 ausgetragen. Über die Stellung der Grobgutklappe 7 kann der Austrag der Grobpartikel gP bei schwierigen Trennaufgaben geregelt, und so die Sauberkeit der Grobpartikel gP beeinflusst werden. Die Partikel der Zielgröße ZP verlassen zusammen mit dem Grobgut den dynamischen Sichter 10 über den Grobgutaustritt 6. Der Feinstpartikel fP wurden von den Partikeln der Zielgröße ZP abgetrennt und bilden somit keinen Bestandteil der Fraktion, welche den dynamischen Sichter 10 über den Grobgutaustritt 6 verlässt.

Die Regulierung der gewünschten Zielpartikelgröße ZG erfolgt hierbei insbesondere über eine Regulierung des Gasstroms der Verfahrensluft VL und/oder der Drehzahl des Sichterrads 4. Ein höherer Gasstrom und/oder eine niedrigere Drehzahl führen zu einem gröberen Produkt, während ein niedrigerer Gasstrom und/oder eine höhere Drehzahl zu einem feineren Produkt führen.

Zusätzlich zeigt die Figur 3 die mindestens zwei Spaltgaszuführungen (11), diese sind Notwendig um den Spalt zwischen Feingutastritt und dem Sichterrad (4) mit sogenannten Spaltgas zu spülen. Es sind aber auch Ausführungen mit nur einer Spaltgaszufühung (11) möglich. Durch diese Spülung wird vermieden, dass sich Partikel im Sichterrad (4) und/oder dem Spalt zwischen Feingutausstritt und dem Sichterrad (4) festsetzten und dieses verstopfen. Die Spülung erfolgt mittels eines dafür geeigneten Fluides, in einer bevorzugten Ausführungsform mittels Schutzgas.

Figur 4 zeigt die Partikelgrößenverteilung im Zwischenprodukt ZP und im Ausgangsmaterial AM. Im Diagramm ist insbesondere die Partikelgröße in µm gegen den Anteil an der Volumendichte der jeweiligen Mischung in % aufgetragen. Hierbei wird deutlich sichtbar, dass durch die zusätzlichen Verfahrensschritt des Dispergierens des Zwischenproduktes ZP und des Sichtens mit anschließendem Abtrennen von feinsten Partikeln fP ≤ 1µm und/oder groben Partikeln gP ≥ 10 über einen dynamischen Sichter 10 eine homogenere Partikelmischung im Ausgangsmaterial AM erzielt werden kann, bei der der Anteil an Feinstpartikeln fP ≤1 % der Volumendichte ausmacht und bei der der Anteil an Grobpartikeln gP ebenfalls ≤1% der Volumendichte ausmacht. Insbesondere werden die schraffiert dargestellten Anteile von Feinstpartikeln fP und Grobpartikeln gP aus dem pulverförmigen Zwischenprodukt ZP entfernt.

Das derart hergestellte Ausgangsmaterial AM eignet sich aufgrund der zwischen 1µm und 10µm, insbesondere zwischen 2µm und 8µm, liegenden Partikelgröße besonders für die Herstellung von gesinterten Seltenerd- Magneten, da bei diesen Partikelgrößen des Ausgangsmaterials AM besonders gute Magnetwerde erzielt werden können. Insbesondere werden mit diesem Ausgangsmaterial AM für die Herstellung von Permanentmagneten hohe (verbesserte) Remanenzwerte BR und eine gute (verbesserte) Gegenfeldstabilität HcJ sowie eine deutliche Verbesserung der Rechteckigkeit der Entmagnetisierungskurve erzielt.

Figur 5 zeigt eine rasterelektronenmikroskopische Aufnahme des pulverförmigen Zwischenproduktes ZP und Figur 6 zeigt eine rasterelektronenmikroskopische Aufnahme des Ausgangsmaterials AM, wie es in diversen Ausführungsformen des erfindungsgemäßen Verfahrens hergestellt und zur Fertigung von Seltenerd-Magneten Verwendung finden kann. Während das Zwischenprodukt ZP eine stark inhomogene Mischung verschiedener Partikelgrößen darstellt und insbesondere auch einen hohen Anteil an Feinstpartikeln fP enthält, zeigt Figur 6 deutlich, dass das doppelt gesichtete Ausgangsmaterial AM hauptsächlich nur noch Partikel einer Zielgröße ZG zwischen 1µm und 10µm, insbesondere zwischen 2µm und 8µm enthält.

Die Erfindung wurde unter Bezugnahme auf bevorzugte Ausführungsformen beschrieben. Es ist für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Produktzugabe
- 2: Sichterlufteintritt
- 3: Leitschaufelkorb
- 4: Sichterrad
- 5: Trennwand
- 6: Grobgutaustritt
- 7: Grobgutklappe
- 8: Welle
- 9: Maschinengehäuse
- 10: Sichtervorrichtung
- 11: Spaltgaszuführung

- AM: Ausgangsmaterial
- fP: feinste Partikel / Feinstpartikel
- fPF: feine Pulverfraktion
- gP: grobe Partikel Grobpartikel
- gPF: grobe Pulverfraktion
- VL: Verfahrensluft
- ZG: Zielgröße
- ZP: Zwischenprodukt
- SG: Spaltgas

## Patentansprüche

1. Verfahren zur Herstellung eines pulverförmigen und zur Fertigung von Seltenerd-Magneten vorgesehenen Ausgangsmaterials (AM), umfassend folgende Schritte:
- Zerkleinern einer mindestens ein Seltenerdmetall umfassenden Legierung, wobei das Zerkleinern eine Grobvermahlung und eine Feinvermahlung umfasst, wobei aus der einen mindestens ein Seltenerdmetall umfassenden Legierung ein pulverförmiges Zwischenprodukt (ZP) entsteht und
- Durchführen mindestens einer auf Partikelgröße ausgerichteten Klassierung für das pulverförmige Zwischenprodukt (ZP), wobei eine mittels der mindestens einen Klassierung gebildete Fraktion des pulverförmigen Zwischenproduktes (ZP) das zur Fertigung von Seltenerd-Magneten vorgesehene Ausgangsmaterial (AM) ausbildet,
**dadurch gekennzeichnet, dass**
- dass das pulverförmige Zwischenprodukt (ZP) zunächst mindestens einem ersten statischen Sichter zugeführt wird und wobei hierauf folgend ein mittels des mindestens einen ersten statischen Sichters aus dem pulverförmigen Zwischenprodukt (ZP) abgetrennter Anteil wenigstens einem dynamischen Sichter (10) zugeführt wird, welcher wenigstens eine dynamische Sichter (10) wenigstens eine auf Partikelgröße ausgerichtete Klassierung für den mittels des mindestens einen statischen Sichters aus dem pulverförmigen Zwischenprodukt (ZP) abgetrennten Anteil umsetzt und hierbei die Fraktion aus dem Anteil abtrennt, welche das zur Fertigung von Seltenerd-Magneten vorgesehene Ausgangsmaterial (AM) mit Partikeln in einem Zielgrößenbereich zwischen 1µm und 10µm ausbildet,
- bei welchem Verfahren über den wenigstens einen dynamischen Sichter (10) mindestens zwei zeitlich aufeinanderfolgende und jeweils auf die Partikelgröße ausgerichtete Klassierungen umgesetzt werden, wobei
- im Rahmen einer ersten auf die Partikelgröße ausgerichteten Klassierung der wenigstens eine dynamische Sichter (10) Grobgut (gP) aus dem pulverförmigen Zwischenprodukt (ZP) abtrennt und wobei
- im Rahmen einer zweiten auf die Partikelgröße ausgerichteten Klassierung der wenigstens eine dynamische Sichter (10) Feingut (fP) aus dem pulverförmigen Zwischenprodukt (ZP) abtrennt,
- wonach ein vom Feingut und Grobgut abgetrennter Anteil des pulverförmigen Zwischenproduktes die Fraktion bereitstellt, welche das zur Fertigung von Seltenerd-Magneten vorgesehene Ausgangsmaterial (AM) ausbildet.
- bei welchem Ausgangsmaterial (AM) ein Anteil an Partikeln > 8µm bei ≤ 2 Volumenprozent liegt, insbesondere in einem Bereich zwischen 0,1 Volumenprozent und 1 Volumenprozent,
- und bei welchem ein Anteil an Partikeln < 2µm bei ≤ 2 Volumenprozent liegt, insbesondere in einem Bereich zwischen 0,05 Volumenprozent und 2 Volumenprozent;
- wobei der wenigstens eine dynamische Sichter (10) einen Klassierrotor umfasst und der mindestens eine statische Sichter durch einen Zyklonklassierer ausgebildet ist.

2. Verfahren nach Anspruch 1, bei welchem der wenigstens eine dynamische Sichter (10) das pulverförmige Zwischenprodukt (ZP) sichtet und zudem dispergiert, woraus resultierend die Fraktion aus dem pulverförmigen Zwischenprodukt abgetrennt wird, welche das zur Fertigung von Seltenerd-Magneten vorgesehene Ausgangsmaterial (AM) ausbildet.

3. Verfahren nach Anspruch 1 oder 2, bei welchem die erste auf Partikelgröße ausgerichtete Klassierung und die zweite auf Partikelgröße ausgerichtete Klassierung über genau einen dynamischen Sichter (10) durchgeführt werden.

4. Verfahren nach einem der Ansprüche 1 bis 3, bei welchem der wenigstens eine dynamische Sichter (10) die wenigstens eine auf Partikelgröße ausgerichtete Klassierung für das pulverförmige Zwischenprodukt (ZP) unter Schutzgasatmosphäre umsetzt.

5. Verfahren zur Fertigung von Seltenerd-Magneten, umfassend folgende Schritte:
- Herstellen eines Ausgangsmaterials (AM) mittels eines Verfahrens nach einem der Ansprüche 1 bis 4,
- Einbringen des Ausgangsmaterials (AM) in Formen und Verpressen des Ausgangsmaterials (AM) in den Formen, wobei Rohlinge aus dem Ausgangsmaterial (AM) entstehen,
- Sintern der Rohlinge und Beaufschlagen der gesinterten Rohlinge mit einem Magnetisierungsimpuls, so dass hieraus resultierend die gesinterten und mit einem Magnetisierungsimpuls beaufschlagten Rohlinge als Seltenerd-Magnete ausgebildet sind.

6. Anlage zur Herstellung eines pulverförmigen und zur Fertigung von Seltenerd-Magneten vorgesehenen Ausgangsmaterials (AM), umfassend
- mindestens eine Zerkleinerungseinrichtung, welche auf eine Erzeugung eines pulverförmigen Zwischenproduktes (ZP) durch Zerkleinerung einer mindestens ein Seltenerdmetall umfassenden Legierung ausgerichtet ist, wobei die Zerkleinerung eine Grobvermahlung und eine Feinvermahlung umfasst, und
- wenigstens eine Trenneinrichtung, welche über wenigstens eine auf Partikelgröße ausgerichtete Klassierung eine Fraktion aus dem pulverförmigen Zwischenprodukt (ZP) abtrennen kann, die das zur Fertigung von Seltenerd-Magneten vorgesehene Ausgangsmaterial (AM) ausbildet,
**dadurch gekennzeichnet, dass**
- die wenigstens eine Trenneinrichtung mindestens einen statischen Sichter in Form eines Zyklonklassierer umfasst, welchem das pulverförmige Zwischenprodukt (ZP) zuführbar ist, und
- dass die wenigstens eine Trenneinrichtung wenigstens einen dynamischen Sichter (10) mit einem Klassierrotor umfasst, der über eine auf Partikelgröße ausgerichtete Klassierung die Fraktion aus dem pulverförmigen Zwischenprodukt (ZP) abtrennen kann, die das zur Fertigung von Seltenerd-Magneten vorgesehene Ausgangsmaterial (AM) ausbildet,
- und wobei der mindestens eine statische Sichter und der wenigstens eine dynamische Sichter (10) derart miteinander in Verbindung stehen, dass ein mittels des mindestens einen statischen Sichters aus dem zugeführten Zwischenprodukt (ZP) abgetrennter Anteil dem wenigstens einen dynamischen Sichter (10) zuführbar ist, und
- wobei der mindestens statische Sichter und der dynamische Sichter (10) ausgebildet sind, ein Ausgangsmaterial (AM) zu erzeugen, bei welchem Ausgangsmaterial (AM) ein Anteil an Partikeln > 8µm bei ≤ 2 Volumenprozent liegt, insbesondere in einem Bereich zwischen 0,1 Volumenprozent und 1 Volumenprozent,
- und bei welchem Ausgangsmaterial (AM) ein Anteil an Partikeln < 2µm bei ≤ 2 Volumenprozent liegt, insbesondere in einem Bereich zwischen 0,05 Volumenprozent und 2 Volumenprozent; wobei dem dynamischen Sichter (10) mit einer Steuer- und /oder Regeleinheit in Verbindung steht, in welcher Steuer- und/oder Regeleinheit ein Algorithmus abgelegt ist, über welchen die Steuer- und/oder Regeleinheit unter Berücksichtigung der jeweiligen für das herzustellende Ausgangsmaterial gewünschten Partikelgrößenverteilung eine Drehzahl des als Bestandteils des wenigstens einen dynamischen Sichters ausgebildeten Klassierrotors selbständig regelt bzw. steuert.

7. Anlage nach Anspruch 6, bei welcher der wenigstens eine dynamische Sichter (10) zum Sichten und Dispergieren des zugeführten pulverförmigen Zwischenproduktes (ZP) ausgebildet ist.

8. Anlage nach einem der Ansprüche 6 oder 7, bei welcher der wenigstens eine dynamische Sichter (10) die auf eine Partikelgröße ausgerichtete Klassierung unter Schutzgasatmosphäre umsetzen kann.

## Claims

1. A method used to produce a powdered starting material (AM) intended for the manufacture of rare-earth magnets, the method comprising the following steps:
- comminuting an alloy that comprises at least one rare-earth metal, wherein the comminuting comprises a coarse grinding and a fine grinding, wherein a powdered intermediate product (ZP) is formed from the alloy that comprises at least one rare-earth metal; and
- carrying out at least one particle size classification for the powdery intermediate product (ZP), wherein a fraction of the powdered intermediate product (ZP) formed by means of the at least one classification constitutes the starting material (AM) intended for the manufacture of rare-earth magnets,
**the method being characterised in that**
- the powdered intermediate product (ZP) is first supplied to at least one first static classifier, and wherein subsequently hereafter a portion separated from the powdered intermediate product (ZP) by means of the at least one first static classifier is supplied to at least one dynamic classifier (10), which at least one dynamic classifier (10) carries out at least one particle size classification for the portion separated from the powdered intermediate product (ZP) by means of the at least one static classifier, and in this context separates that fraction from the portion that constitutes the starting material (AM) intended for the manufacture of rare-earth magnets and has particles in a target size range between 1µm and 10µm,
- in which method at least two temporally successive classifications, each according to particle size, are carried out via the at least one dynamic classifier (10), wherein
- the at least one dynamic classifier (10) separates coarse material (gP) from the powdered intermediate product (ZP) in the context of a first particle size classification, and wherein
- the at least one dynamic classifier (10) separates fine material (fP) from the powdered intermediate product (ZP) in the context of a second particle size classification,
- whereafter a portion of the powdered intermediate product separated from the fine material and the coarse material provides the fraction that constitutes the starting material (AM) intended for the manufacture of rare-earth magnets,
- in which starting material (AM) a portion of particles > 8µm is at
≤ 2 volume percent, in particular, in a range between 0.1 volume percent and 1 volume percent,
- and in which starting material (AM) a portion of particles < 2µm is at ≤ 2 volume percent, in particular, in a range between 0.05 volume percent and 2 volume percent;
- wherein the at least one dynamic classifier (10) comprises a classifier rotor and the at least one static classifier is formed by a cyclone classifier.

2. The method according to claim 1, in which the at least one dynamic classifier (10) classifies and moreover disperses the powdered intermediate product (ZP), with the result that the fraction, which constitutes the starting material (AM) intended for the manufacture of rare-earth magnets, is separated from the powdered intermediate product.

3. The method according to claim 1 or 2, in which the first particle size classification and the second particle size classification are carried out via exactly one dynamic classifier (10).

4. The method according to one of the claims 1 to 3, in which the at least one dynamic classifier (10) carries out the at least one particle size classification for the powdered intermediate product (ZP) under inert gas atmosphere.

5. A method for the manufacture of rare-earth magnets, the method comprising the following steps:
- producing a starting material (AM) by means of a method according to one of the claims 1 to 4,
- placing the starting material (AM) into moulds and pressing the starting material (AM) in the moulds, wherein blanks are formed from the starting material (AM),
- sintering the blanks and applying a magnetizing pulse to the sintered blanks such that the sintered blanks with the magnetizing pulse having been applied to are as a result formed to be rare-earth magnets.

6. A facility to produce a powdered starting material (AM) intended for the manufacture of rare-earth magnets, the facility comprising
- at least one comminution device, which is adapted to produce a powdered intermediate product (ZP) by comminution of an alloy that comprises at least one rare-earth metal, wherein the comminution comprises a coarse grinding and a fine grinding, and
- at least one separating device, which, via at least one particle size classification, can separate a fraction from the powdered intermediate product (ZP), which fraction constitutes the starting material (AM) intended for the manufacture of rare-earth magnets,
**the facility being characterised in that**
- the at least one separating device comprises at least one static classifier in the form of a cyclone classifier to which the powdered intermediate product (ZP) is suppliable, and
- **in that** the at least one separating device comprises at least one dynamic classifier (10) with a classifier rotor, which, via a particle size classification, can separate that fraction from the powdered intermediate product (ZP) that constitutes the starting material (AM) intended for the manufacture of rare-earth magnets,
- and wherein the at least one static classifier and the at least one dynamic classifier (10) are connected to one another in such a manner that a portion separated from the supplied powdered intermediate product (ZP) by means of the at least one static classifier is suppliable to the at least one dynamic classifier (10), and
- wherein the at least one static classifier and the at least one dynamic classifier (10) are configured to produce a starting material (AM), in which starting material (AM) a portion of particles > 8µm is at ≤ 2 volume percent, in particular, in a range between 0.1 volume percent and 1 volume percent,
- and in which starting material (AM) a portion of particles < 2µm is at ≤ 2 volume percent, in particular, in a range between 0.05 volume percent and 2 volume percent; wherein the dynamic classifier (10) is connected to a control unit and/or regulating unit, in which an algorithm is stored via which the control unit and/or regulating unit independently and in consideration of the particular desired particle size distribution for the starting material to be produced regulates or controls a rotational speed of the classifier rotor formed as a part of the at least one dynamic classifier.

7. The facility according to claim 6, in which the at least one dynamic classifier (10) is configured to classify and disperse the supplied powdered intermediate product (ZP).

8. The facility according to one of the claims 6 or 7, in which the at least one dynamic classifier (10) can carry out the particle size classification under inert gas atmosphere.

## Revendications

1. Procédé de fabrication d'un matériau de départ (AM) pulvérulent et prévu pour la fabrication d'aimants de terres rares, comprenant les étapes suivantes consistant à:
- broyer un alliage contenant au moins un métal de terre rare, dans lequel le broyage comprend un broyage grossier et un broyage fin, dans lequel un produit intermédiaire (ZP) pulvérulent est formé à partir dudit un alliage contenant au moins un métal de terre rare et
- effectuer au moins un classement pour le produit intermédiaire pulvérulent (ZP), basé sur la taille de particules, dans lequel une fraction du produit intermédiaire pulvérulent (ZP) qui est formée au moyen dudit au moins un classement forme le matériau de départ (AM) prévu pour la fabrication d'aimants de terres rares,
**caractérisé par le fait que**
- le produit intermédiaire pulvérulent (ZP) est amené d'abord à au moins un premier séparateur statique, et dans lequel, ensuite, une partie séparée du produit intermédiaire pulvérulent (ZP) au moyen dudit au moins un premier séparateur statique est amenée à au moins un séparateur dynamique (10), lequel au moins un séparateur dynamique (10) met en oeuvre au moins un classement basé sur la taille de particules pour la partie séparée du produit intermédiaire pulvérulent (ZP) au moyen dudit au moins un séparateur statique et, ce faisant, sépare la fraction de la partie, qui forme le matériau de départ (AM) ayant des particules dans une gamme de taille cible comprise entre 1 µm et 10 µm et prévu pour la fabrication d'aimants de terres rares,
- dans lequel procédé au moins deux classements consécutifs, chacun basé sur la taille de particules, sont mis en oeuvre par ledit au moins un séparateur dynamique (10), dans lequel
- dans le cadre d'un premier classement basé sur la taille de particules, ledit au moins un séparateur dynamique (10) sépare du matériau grossier (gP) du produit intermédiaire pulvérulent (ZP), et dans lequel
- dans le cadre d'un deuxième classement basé sur la taille de particules, ledit au moins un séparateur dynamique (10) sépare du matériau fin (fP) du produit intermédiaire pulvérulent (ZP),
- ce après quoi une partie du produit intermédiaire pulvérulent qui est séparée du matériau fin et du matériau grossier fournit la fraction qui forme le matériau de départ (AM) prévu pour la fabrication d'aimants de terres rares,
- dans lequel matériau de départ (AM) une partie de particules > 8 µm est ≤ 2 % en volume, en particulier se situe dans une plage comprise entre 0,1 % en volume et 1 % en volume,
- et dans lequel une partie de particules < 2 µm est ≤ 2 % en volume, en particulier se situe dans une plage comprise entre 0,05 % en volume et 2 % en volume,
- dans lequel ledit au moins un séparateur dynamique (10) comprend un rotor classificateur et ledit au moins un séparateur statique est formé par un hydrocyclone classificateur.

2. Procédé selon la revendication 1, dans lequel ledit au moins un séparateur dynamique (10) classe le produit intermédiaire pulvérulent (ZP) et le disperse également, d'où résulte que la fraction est séparée du produit intermédiaire pulvérulent, qui forme le matériau de départ (AM) prévu pour la fabrication d'aimants de terres rares.

3. Procédé selon la revendication 1 ou 2, dans lequel le premier classement basé sur la taille de particules et le deuxième classement basé sur la taille de particules sont réalisés par exactement un séparateur dynamique (10).

4. Procédé selon l'une quelconque des revendications 1 à 3, dans lequel ledit au moins un séparateur dynamique (10) met en oeuvre sous atmosphère de gaz protecteur ledit au moins un classement du produit intermédiaire pulvérulent (ZP) basé sur la taille de particules.

5. Procédé de fabrication d'aimants de terres rares, comprenant les étapes suivantes consistant à:
- fabriquer un matériau de départ (AM) au moyen d'un procédé selon l'une quelconque des revendications 1 à 4,
- introduire le matériau de départ (AM) dans des moules et presser le matériau de départ (AM) dans les moules, dans lequel des ébauches sont réalisées à partir du matériau de départ (AM),
- fritter les ébauches et soumettre les ébauches frittées à une impulsion d'aimantation de sorte qu'il en résulte que les ébauches frittées et soumises à une impulsion d'aimantation sont réalisées en tant qu'aimants de terres rares.

6. Installation de fabrication d'un matériau de départ (AM) pulvérulent et prévu pour la fabrication d'aimants de terres rares, comprenant
- au moins un dispositif de broyage qui est prévu pour produire un produit intermédiaire pulvérulent (ZP) par broyage d'un alliage comprenant au moins un métal de terre rare, dans lequel le broyage comprend un broyage grossier et un broyage fin, et
- au moins un dispositif de séparation qui est apte à séparer une fraction du produit intermédiaire pulvérulent (ZP) par au moins un classement basé sur la taille de particules, laquelle fraction forme le matériau de départ (AM) prévu pour la fabrication d'aimants de terres rares,
**caractérisée par le fait que**
- ledit au moins un dispositif de séparation comprend au moins un séparateur statique sous la forme d'un hydrocyclone classificateur, auquel le produit intermédiaire pulvérulent (ZP) peut être amené, et
- que ledit au moins un dispositif de séparation comprend au moins un séparateur dynamique (10) avec un rotor classificateur qui peut séparer, par un classement basé sur la taille de particules, la fraction du produit intermédiaire pulvérulent (ZP) laquelle forme le matériau de départ (AM) prévu pour la fabrication d'aimants de terres rares,
- et dans laquelle ledit au moins un séparateur statique et ledit au moins un séparateur dynamique (10) sont en communication l'un avec l'autre de telle manière qu'une partie séparée du produit intermédiaire amené (ZP) au moyen dudit au moins un séparateur statique peut être amené audit au moins un séparateur dynamique (10), et
- dans laquelle ledit au moins un séparateur statique et ledit séparateur dynamique (10) sont conçus pour produire un matériau de départ (AM), dans lequel matériau de départ (AM) une partie de particules > 8 µm est ≤ 2 % en volume, en particulier se situe dans une plage comprise entre 0,1 % en volume et 1 % en volume,
- et dans lequel matériau de départ (AM) une partie de particules < 2 µm est ≤ 2 % en volume, en particulier se situe dans une plage comprise entre 0,05 % en volume et 2 % en volume, le séparateur dynamique (10) étant en communication avec une unité de commande et/ou de réglage, dans laquelle unité de commande et/ou de réglage est stocké un algorithme par l'intermédiaire duquel l'unité de commande et/ou de réglage règle ou bien commande automatiquement une vitesse de rotation du rotor classificateur conçu en tant que composant dudit au moins un séparateur dynamique, en prenant en compte la répartition de taille de particules respective souhaitée pour le matériau de départ à fabriquer.

7. Installation selon la revendication 6, dans laquelle ledit au moins un séparateur dynamique (10) est conçu pour classer et disperser le produit intermédiaire pulvérulent (ZP) amené.

8. Installation selon l'une quelconque des revendications 6 ou 7, dans laquelle ledit au moins un séparateur dynamique (10) peut mettre en oeuvre sous atmosphère de gaz protecteur le classement basé sur une taille de particules.
